# EUROPÄISCHE PATENTSCHRIFT

(11) **EP 0 841 990 B1**
(45) Veröffentlichungstag und Bekanntmachung des Hinweises auf die Patenterteilung: **25.08.1999**
(21) Anmeldenummer: 96924838.4
(22) Anmeldetag: 02.07.1996
(51) Int. Cl.: B02C 13/28

(54) **VERSCHLEISSTEILE UND VERFAHREN ZU DEREN HERSTELLUNG**
WORKING PART AND PROCESS FOR ITS PRODUCTION
PIECE D'USURE ET SON PROCEDE DE FABRICATION

(30) Priorität: 03.08.1995 DE 19528512
(43) Veröffentlichungstag der Anmeldung: 20.05.1998
(73) Patentinhaber: SWB Stahlformgussgesellschaft mbH, 44791 Bochum (DE)
(72) Erfinder: MAYER, Bruno, D-44869 Bochum (DE); STIPP, Werner, D-44803 Bochum (DE); ELSNER, Michael, D-47809 Krefeld (DE)
(74) Vertreter: Simons, Johannes
(86) Internationale Anmeldenummer: EP9602879
(87) Internationale Veröffentlichungsnummer: WO9705951

(56) Entgegenhaltungen:
- EP-A- 0 476 496
- FR-A- 2 236 953
- PATENT ABSTRACTS OF JAPAN vol. 013, no. 334 (M-855), 27.Juli 1989 & JP,A,01 113161 (SUMITOMO METAL IND LTD), 1.Mai 1989,
- PATENT ABSTRACTS OF JAPAN vol. 013, no. 484 (M-886), 2.November 1989 & JP,A,01 192459 (SUMITOMO METAL IND LTD), 2.August 1989,
- SOVIET INVENTIONS ILLUSTRATED Week 8004 Derwent Publications Ltd., London, GB; AN 80-07021c XP002018486 & SU,A,662 261 (AS UKR CASTING) , 18.Mai 1979

## Beschreibung

Die Erfindung betrifft ein Verschleißteil für die Aufbereitung von Mineralstoffen, Baurestmassen und Metallabfällen, mit einem aus Eisenwerkstoff hergestellten Schlagkörper, welcher im Bereich seiner Verschleißzone mindestens ein aus Metalloxyd- und/oder Metallkarbid-Keramik gefertigtes und durch Verbundguß mit dem Schlagkörper innig verbundenes Inlay aufweist, und ein Verfahren zu deren Herstellung. Verschleißteile dieser Art werden beispielsweise in Shredder-Anlagen, Hammer- und Prallmühlen zur Aufbereitung von Mineralstoffen, Baurestmassen, Schrott und ähnlichen Materialien eingesetzt.

In der Aufbereitungstechnik sind Verschleißteile sowie Werkzeuge aus Eisenwerkstoffen bekannt, die einen hohen Widerstand gegen eine schlagende Beanspruchung aufweisen und gleichzeitig über eine ausreichende Bruchsicherheit verfügen. Diese Festigkeitseigenschaften, insbesondere die Forderung nach ausreichender Duktilität, verringern aber die Widerstandsfähigkeit dieser Verschleißteile gegen abrasiven Verschleiß. Die bekannten Verschleißteile müssen daher in relativ kurzen Zeitabständen ausgewechselt werden, was jeweils zu unproduktiven Stillstandzeiten der Aufbereitungsanlagen führt.

Verschleißteile der eingangs genannten Art sind aus der deutschen Offenlegungsschrift DE 36 18 195 A1 bekannt. Bei den bekannten Verschleißteilen ist ein als monolitischer Hartmetallblock ausgeformtes Inlay vorgesehen. Dieses Hartmetall-Inlay ist in einem Verbundguß mit dem eigentlichen Schlagkörper des Verschleißteils verbunden.

Aus der EP-A-0 476 496 ist ein Verschleißteil und ein Verfahren zur Herstellung eines solchen Verschleißteils bekannt, bei dem Einsätze aus einem ersten Material in eine Form eingesetzt werden, die mit einem Gußwerkstoff aus einem zweiten Material umgossen werden. Dabei wird eine Mehrzahl solcher Einsätze in die Form eingesetzt, wobei Rippen der Einsätze diese auf einen vorgegebenen Abstand halten. Der auf diese Weise zwischen den Rippen gebildete Raum wird durch den anschließend in die Form gegossenen Gießwerkstoff aufgefüllt. Dabei soll keine metallogische Verbindung zwischen dem Einsatzstück und dem Gießwerkstoff stattfinden. Die Einsatzstücke bei dem bekannten Verschleißteil sind wie beim Stand der Technik nach DE 36 18 195 A1 als monolithische Einheiten ausgebildet. Die rippenförmigen Vorsprünge stellen dabei sicher, daß der Gießwerkstoff den jeweiligen Einsatzkörper derart umschließt, daß er fester als beim der Stand der Technik nach DE 36 18 195 A1 in dem Gießwerkstoff gehalten ist.

Die bekannten Verschleißteile werden als Hämmer in Schlagwerken, Hammermühlen und Steinmühlen eingesetzt. Sie weisen aufgrund der Anordnung des Hartmetall-Inlays im Bereich der stärksten abrasiven Beanspruchung eine gegenüber solchen Verschleißteilen, die kein entsprechendes Inlay aufweisen, deutlich verbesserte Haltbarkeit auf. Bei der praktischen Erprobung der bekannten Verschleißteile zeigt sich jedoch, daß häufig ein nicht ausreichender Halt zwischen dem Schlagkörper und dem Inlay gewährleistet ist. Dies bringt die Gefahr mit sich, daß bei sehr starker Beanspruchung das Inlay ganzstückig aus dem Schlagkörper ausbricht. Darüber hinaus zeigt sich, daß im Bereich des Übergangs zwischen dem Hartmetall-Inlay und dem aus sehr viel weicheren Eisenwerkstoff bestehenden Schlagkörper es zu einem starken, stufenartigen Verschleiß kommt. Durch diesen übermäßigen Abtrag im Bereich der Verbindung zwischen dem Inlay und dem Schlagkörper wird die Gefahr einer vorzeitigen Ablösung des Inlays von dem Schlagkörper zusätzlich verstärkt.

Ein Verfahren zur Herstellung eines Verschleißteils der eingangs genannten Art ist aus der DE 33 15 125 C1 bekannt. Bei dem bekannten Verfahren werden verschleißbeständige Zonen an dem Verschleißteil dadurch erzeugt, daß bei der gießtechnisch erfolgenden Herstellung der Verschleißteile in den jeweiligen Zonen Hartmetallteilchen angelagert werden, welche von einem Eisenwerkstoff beim Abgießen vollständig umschlossen werden.

Die Aufgabe der Erfindung besteht darin, mit einfachen Mitteln die Standzeit von Verschleißteilen der eingangs genannten Art weiter zu verbessern, so daß diese neben einer ausreichenden Widerstandsfähigkeit gegen eine schlagende Beanspruchung und einer ausreichenden Bruchsicherheit auch eine erhöhte Widerstandsfähigkeit gegen abrasiven Verschleiß aufweisen.

Die Erfindung liegt ferner die Aufgabe zugrunde, ein Verfahren zur Herstellung erfindungsgemäßer Verschleißteile anzugeben.

Hinsichtlich der Verschleißteile der eingangs genannten Art besteht die erfindungsgemäße Lösung der voranstehend genannten Aufgabe darin, daß das Inlay perforiert oder schwammartig ausgebildet ist und die innige Verbindung zwischen dem Schlagkörper und dem Inlay durch in die Öffnungen und Poren des Inlays eingedrungenen Eisenwerkstoff gebildet ist.

Die erfindungsgemäßen Metalloxyd- und/oder Metallkarbid-Keramik-Inlays weisen jeweils eine grob poröse Struktur auf und sind von durchgehenden Öffnungen durchzogen. Diese das jeweilige Inlay durchziehenden Öffnungen können dabei in Form von Perforationen ausgebildet sein. Ebenso können die erfindungsgemäßen Inlays eine schwammartige, durchlässige Struktur aufweisen, deren Öffnungen und Poren miteinander verbunden sind. Die Größe der Öffnungen und Poren ist dabei so gewählt, daß der Eisenwerkstoff des Schlagkörpers bei der Herstellung der erfindungsgemäßen Verschleißteile die jeweiligen Inlays nicht nur, wie beim Stand der Technik, allseitig umschließt, sondern in diese eindringt. Dies hat zur Folge, daß das jeweilige Inlay sicher in dem Schlagkörper gehalten ist, so daß auch bei einer schweren schlagenden Beanspruchung ein Herausbrechen des Inlays aus dem so entstandenen Verbund verhindert ist. Die Matrixstruktur im Bereich der verschleißbelasteten Zonen wirkt sich günstig auf die Verschleißbeständigkeit aus, da durch die eng benachbarte, sich wiederholende kombinierte Anordnung von zähem Eisenwerkstoff und hartem Keramikwerkstoff des Inlays eine Oberfläche mit hinsichtlich der jeweilige Belastung optimalen Eigenschaften (Härte/Zähigkeit) geschaffen ist.

Ein sicherer Halt des Inlays in dem Schlagkörper kann schon dadurch bewerkstelligt werden, daß der Volemenanteil, welcher von Eisenwerkstoff durchdrungen ist, mindestens 10% des freien, durch die Öffnungen und Poren gebildeten Volumens des Inlays beträgt.

Die besten Ergebnisse hinsichtliche der Verschleißbeständigkeit lassen sich dadurch erzielen, daß das freie Volumen des Inlays im wesentlichen vollständig mit Eisenwerkstoff gefüllt ist. Bei einer derart vollständigen Durchdringung des Inlays mit Eisenwerkstoff weist beim späteren Einsatz der erfindungsgemäßen Verschleißteile die jeweils einem stark abrasiven Verschleiß ausgesetzten Oberflächen eine netzartig angeordnete Matrix aus Metalloxyd- und/oder Metallkarbid-Keramik und Eisenwerkstoff aufweisen.

Das aus Metalloxyd- und/oder Metallkarbid-Keramik gefertigte Inlay kann innerhalb des Verschleißteiles derart angeordnet sein, daß es dessen gesamten Verschleißbereich umfaßt. Diese Ausgestaltung ist besonders vorteilhaft, wenn das Verschleißteil einer überwiegend abrasiven Beanspruchung ausgesetzt ist.

Eine andere vorteilhafte Ausgestaltung besteht darin, daß das Inlay im Verschleißteil partiell nur dort angeordnet ist, wo bei der späteren Verwendung eine überwiegend abrasive Verschleißbeanspruchung auftritt. Diese Anordnung ist besonders bei rotierenden Schlagwerkzeugen von Vorteil, die einerseits Bereiche mit fast ausschließlich schlagender Beanspruchung und andererseits Bereiche mit schlagend-abrasiver oder überwiegend abrasiver Beanspruchung aufweisen. In den erstgenannten Bereichen kann dann gezielt ein Eisenwerkstoff mit ausreichender Widerstandsfähigkeit gegen schlagenden Verschleiß sowie ausreichender Duktilität und damit guter Bruchsicherheit vorgesehen werden, während die anderen Bereiche durch den Metall-Keramik-Verbundguß eine hohe Widerstandsfähigkeit gegen abrasiven Verschleiß aufweisen und durch die metallische Verbindung zugleich eine restliche Bruchsicherheit behalten.

Hinsichtlich des Verfahrens wird die voranstehend genannte Aufgabe dadurch gelöst, daß ein perforiert oder schwammartig ausgebildetes Inlay in eine Gußform eingebracht und mit einem eisenhaltigen Gießmetall abgegossen wird und daß das Gießmetall beim Abgießen in die Öffnungen und Poren des Inlays derart eindringt, daß das Inlay nach Beendigung des Gießvorganges vollständig von dem Gießmetall durchdrungen ist.

Nachfolgend wird die Erfindung anhand einer Ausführungsbeispiele darstellenden Zeichnung näher erläutert. Es zeigen:
- Fig. 1a: ein Werkzeug mit einem perforierten Inlay in einer Seitenansicht;
- Fig. 1b: das Werkzeug nach Fig. 1a im Längsschnitt;
- Fig. 2a: ein Werkzeug mit einem schwammartig ausgebildeten Inlay in einer Seitenansicht;
- Fig. 2b: das Werkzeug nach Fig. 2a im Längsschnitt;
- Fig. 3: ein Verschleißteil, bei dem der metallisch-keramische Verbund die gesamte Verschleißfläche umfaßt, in perspektivischer Ansicht;
- Fig. 4: ein Werkzeug, das nur partiell mit einem metallisch-keramischen Verbund versehen ist, in perspektivischer Ansicht.

In den Figuren 1a bis 2b sind Verschleißteile 10 und 11 in Form von Werkzeugen dargestellt, die einen aus einem Eisenwerkstoff hergestellten Schlagkörper 3, der einen hohen Widerstand gegen schlagende Beanspruchung sowie eine gute Bruchsicherheit aufweist, und unterschiedlich ausgebildete Inlays 20 und 21 aus Metalloxyd- oder Metallkarbit-Keramik umfassen.

Die Werkzeuge sind jeweils mit einer Bohrung 4 versehen, in die ein Bolzen oder dergleichen eingefügt werden kann, um das Werkzeug an einem nicht gezeigten Rotor einer Zerkleinerungsanlage, wie beispielsweise einer Shredder-Anlage zu befestigen.

Die Herstellung der Werkzeuge erfolgt, indem die Inlays 20 und 21 in eine geeignete Gußform eingebracht und mit einem Gießmetall aus Eisenwerkstoff derart abgegossen werden, daß sie eine innige Verbindung mit dem Gießmetall bilden. Dabei dringt das Gießmetall in die Öffnungen und Poren des jeweiligen Inlays ein, bis das Inlay vollständig von der Metallschmelze durchdrungen ist.

Bei dem in Figur 3 dargestellten Verschleißteil 12 umfaßt der aus dem vom Eisenwerkstoff durchzogenen, schwammartigen Inlays 24 gebildete metallisch-keramische Verbund den gesamten Verschleißbereich. Das betreffende Inlay 24 ist dazu zwischen zwei Führungsleisten 31 angeordnet. Diese Ausführung ist bevorzugt dort einzusetzen, wo im wesentlichen ausschließlich abrasiver Verschleiß auftritt.

Figur 4 zeigt ein spiegelsymmetrisch ausgebildetes Werkzeug 3, das in einem nicht gezeigten rotierenden Werkzeughalter einer ebenfalls nicht gezeigten Zerkleinerungsvorrichtung formschlüssig montierbar ist. Der in Dreh- bzw. Arbeitsrichtung D weisende Werkzeugbereich 4 des Schlagkörpers 3 ist im wesentlichen einer schlagenden Beanspruchung ausgesetzt und ist daher aus einen Eisenwerkstoff mit relativ hoher Widerstandsfähigkeit gegen schlagenden Verschleiß und ausreichender Bruchsicherheit hergestellt. An der der Dreh- bzw. Arbeitsrichtung D des Werkzeuges abgewandten Rückseite 15 tritt dagegen eine überwiegend abrasive Verschleißbeanspruchung auf. Dort ist ein schwammartig ausgebildetes Inlay 23 aus Metalloxyd- oder Metallkarbid-Keramik angeordnet, welches einen hohen Widerstand gegen die abrasive Beanspruchung aufweist und in dessen Öffnungen und Poren der Eisenwerkstoff des Schlagkörpers 3 eingedrungen ist, so daß zwischen dem Inlay 23 und dem Schlagkörper 3 eine innige Verbindung gebildet ist.

## Patentansprüche

1. Verschleißteil, insbesondere für die Aufbereitung von Mineralstoffen, Baurestmassen und Metallabfällen, mit einem aus Eisenwerkstoff hergestellten Schlagkörper, welcher im Bereich seiner Verschleißzone mindestens ein aus Metalloxyd- und/oder Metallkarbid-Keramik gefertigtes und durch Verbundguß mit dem Schlagkörper (3) innig verbundenes Inlay (20) aufweist,
**dadurch gekennzeichnet, daß** das Inlay (20) perforiert oder schwammartig ausgebildet ist und die innige Verbindung zwischen dem Schlagkörper (3) und dem Inlay (20) durch in die Öffnungen und Poren des Inlays (20) eingedrungenen Eisenwerkstoff gebildet ist.

2. Verschleißteil nach Anspruch 1,
**daduch gekennzeichnet, daß** mindestens 10% des freien Volumens des Inlays (20) vom Eisenwerkstoff durchdrungen sind.

3. Verschleißteil nach Anspruch 1,
**daduch gekennzeichnet, daß** das freie Volumen des Inlays (20) im wesentlichen vollständig vom Eisenwerkstoff durchdrungen sind.

4. Verschleißteil nach einem der voranstehenden
Ansprüche, **daduch gekennzeichnet, daß** das Inlay (24) die gesamte Verschleißzone des Verschleißteiles (14) umfaßt.

5. Verschleißteil nach einem der Ansprüche 1 bis 3,
**dadurch gekennzeichnet, daß** das Inlay (25) im wesentlichen nur dort angeordnet ist, wo bei der späteren Verwendung eine überwiegend abrasive Verschleißbeanspruchung auftritt.

6. Verfahren zur Herstellung von Verschleißteilen, insbesondere für die Aufbereitung von Mineralstoffen, Baurestmassen und Metallabfällen, mit einem Schlagkörper (3) aus Eisenwerkstoffen und mit mindestens einem Inlay (20) aus Metalloxyd- und/oder Metallkarbid-Keramik, welches durch Verbundguß mit dem Schlagkörper (3) innig verbunden ist,
**dadurch gekennzeichnet, daß** ein perforiert oder schwammartig ausgebildetes Inlay in eine Gußform eingebracht und mit einem eisenhaltigen Gießmetall abgegossen wird und daß das Gießmetall beim Abgießen in die Öffnungen und Poren des Inlays (20) eindringt.

## Claims

1. A wearing part, in particular for processing mineral aggregates, construction residue materials and metal wastes, with a beater body manufactured from a ferrous material having in ist wear zone at least one inlay (20) made of a metal oxide ceramic and/or a metal carbide ceramic and intimately bonded to the beater body (3) by composite casting, characterized in that the inlay (20) is perforated or designed to be spongy, and the intimate connection between the beater body (3) and the inlay (20) is formed by ferrous material that has penetrated into the orifices and pores of the inlay (20).

2. A wearing part according to Claim 1, characterized in that the ferrous material penetrates through at least 10 % of the free volume of the inlay (20).

3. A wearing part according to Claim 1, characterized in that the ferrous material penetrates through essentially all of the free volume of the inlay (20).

4. A wearing part according to one of the preceding claims, characterized in that the inlay (24) comprises the entire wear zone of the working part (14).

5. A wearing part according to one of Claims 1 through 3, characterized in that the inlay (25) is essentially arranged only where a predominantly abrasive wearing stress occurs in subsequent use.

6. A method of producing wearing parts, in particular for processing mineral aggregates, construction residue materials and metal wastes, with a beater body (3) manufactured from ferrous materials and with at least one inlay (20) made of a metal oxide ceramic and/or a metal carbide ceramic intimately bonded to the beater body (3) by composite casting, characterized in that an inlay that is perforated or designed to be spongy is introduced into a casting mold, and a ferrous casting metal is cast in the mold, and the casting metal penetrates into the orifices and pores of the inlay (20) in casting.

## Revendications

1. Pièce d'usure, notamment pour le traitement de substances minérales, masses résiduelles de construction et chutes métalliques, comprenant un corps de frappe fait d'une matière à base de fer qui comporte, dans la région de sa zone d'usure, au moins un insert (20) en céramique d'oxyde métallique et/ou céramique de carbure métallique et lié intimement au corps de frappe (3) par coulée composite, caractérisée en ce que l'insert (20) est perforé ou poreux et la liaison intime entre le corps de frappe (3) et l'insert (20) est formée au moyen de la matière à base de fer imprégnant les trous et pores de l'insert (20).

2. Pièce d'usure suivant la revendication 1, caractérisée en ce qu'au moins 10% du volume libre de l'insert (20) est imprégné de la matière à base de fer.

3. Pièce d'usure suivant la revendication 1, caractérisée en ce que le volume libre de l'insert (20) est essentiellement complètement imprégné de la matière à base de fer.

4. Pièce d'usure suivant l'une des revendications précédentes, caractérisée en ce que l'insert (24) occupe toute la zone d'usure de la pièce d'usure (14)

5. Pièce d'usure suivant l'une des revendications 1 à 3, caractérisée en ce que l'insert (25) n'est essentiellement disposé que là où, lors de l'utilisation ultérieure, il se présente une sollicitation d'usure à effet abrasif prépondérant.

6. Procédé de fabrication de pièces d'usure, notamment pour le traitement de substances minérales, masses résiduelles de construction et chutes métalliques, comprenant un corps de frappe (3) en matières à base de fer et au moins un insert (20) en céramique d'oxyde métallique et/ou céramique de carbure métallique qui est lié intimement au corps de frappe (3) par coulée composite, caractérisé en ce qu'un insert perforé ou poreux est placé dans un moule de coulée et reçoit par coulage un métal de coulée contenant du fer et en ce que, lors de l'infiltration par coulée, le métal de coulée pénètre dans les trous et pores de l'insert (20).
